# EUROPÄISCHE PATENTSCHRIFT

(11) **EP 0 229 878 B1**
(45) Veröffentlichungstag und Bekanntmachung des Hinweises auf die Patenterteilung: **07.06.1989**
(21) Anmeldenummer: 86113485.6
(22) Anmeldetag: 01.10.1986
(51) Int. Cl.: G21F 9/06

(54) **Verfahren zum Verfestigen von Tritium aus HTO-haltigen Flüssigkeiten**
Process for solidifying tritium from HTO-containing liquids
Procédé pour solidifier le tritium provenant d'un liquide contenant HTO

(30) Priorität: 07.12.1985 DE 3543391
(43) Veröffentlichungstag der Anmeldung: 29.07.1987
(73) Patentinhaber: KERNFORSCHUNGSZENTRUM KARLSRUHE GMBH, D-76050 Karlsruhe (DE)
(72) Erfinder: Knöchel, Arndt, Prof. Dr., D-2000 Hamburg 65 (DE); Carboo, Derick, Dr. Dept. of Chemistry, Legon Accra (GH)

(56) Entgegenhaltungen:
- DE-A- 2 917 060
- US-A- 2 981 602
- INTERNATIONAL NUCLEAR INDEX SYSTEM, Band 16, Nr. 3, 1. Februar 1985, Seite 1112, Zusammenfassung Nr. 009505; D. CARBOO: "Chemical fundamentals of the application of aminopolyether 1.1.1. for tritium fixation for final storage purposes"

## Beschreibung

Die Erfindung betrifft ein Verfahren zum Verfestigen von Tritium aus HTO-haltigen Flüssigkeiten, bei welchem nach Anreicherung des HTO in der Flüssigkeit diese zumindest zum Teil in ein Tritium enthaltendes Gas überführt wird.

Zur Verfestigung von radioaktivem Tritium in Form von HTO enthaltenden Wässern wird oft ein anorganisches Bindemittel, wie z.B. Zement, angewendet (DE-C 29 17 060). Hierbei können dem Tritium haltigen Wasser oder dem Zement Zusätze beigefügt werden, die entweder der Erhöhung der Wasseraufnahme dienen und damit eine höhere Beladung des Verfestigungsproduktes mit HTO ermöglichen, oder die die Wärmetönung des abbindenden Zementes beeinflussen können.

HTO-Dampf als radioaktiver, gasförmiger Bestandteil von Abgasen kann auch in bestimmten Zeolithen adsorbiert und fixiert werden (EP-A 0 139 955). Hierbei werden die Zeolithe bei erhöhter Temperatur bis zu einem gewissen Restwassergehalt entwässert, danach bei verhältnismäßig tiefen Temperaturen der HTO-Dampf sorbiert und schließlich bei mehreren hundert°C und einem erhöhten Druck im Zeolithen fixiert. Weiterhin wurde vorgeschlagen, HTO-enthaltendes Wasser an anorganischen Hydraten und Adsorbentien zu adsorbieren. Bei der Anwendung dieser Verfahren wirkt sich jedoch nachteilig aus, daß entweder die Beladung des Endproduktes an HTO verhältnismäßig gering ist oder daß die Verfestigungsprodukte zu hohe Leckraten für HTO aufweisen.

Es sind auch Fixierungsmethoden bekannt geworden, bei welchen das HTO in gasförmiges Tritium (HT bzw. T₂) konvertiert wird und das Tritium beispielsweise in Metallen als Metalltritide oder in organischen Polymeren über Hydrierungsreaktionen (Tritiierungsreaktionen) eingebunden werden. Nachteile dieser Methoden sind jedoch die schwierige Handhabung des hoch radioaktiven Gases und der hiermit verbundene hohe Aufwand an Apparaturen und an Kosten.

Der Erfindung liegt daher die Aufgabe zugrunde, ein Verfahren zum Verfestigen von Tritium aus HTO-haltigen Flüssigkeiten zu schaffen, mit welchem Verfestigungsprodukte erhalten werden, die einerseits eine verhältnismäßig hohe Auslaugbeständigkeit aufweisen und die andererseits eine verhältnismäßig hohe Beladung mit radioaktivem Tritium erlauben in Verbindung mit einfacher Durchführbarkeit und geringem Aufwand an Apparaturen und Kosten.

Die Aufgabe wird erfindungsgemäß dadurch gelöst, daß
a) die HTO-enthaltende Flüssigkeit mit einer hydrolysierbaren Substanz in Kontakt gebracht wird, wonach eines der beiden Hydrolyse-Produkte, das Tritium enthält, in gasförmigem Zustand anfällt und vom anderen Hydrolyse-Produkt abgetrennt wird,
b) das gasförmige Hydrolyse-Produkt mit einer protonierbaren Substanz aus mindestens einer Verbindung mit starrem Gerüst und mit sterisch schwer zugänglichen N-Atomen aus der Gruppe bi) bicyclische N-Verbindungen mit maximal 5 Brückenatomen mit und ohne Donatoren, b₂) Bis-N-alkylierte polykondensierte aromatische Diamine in einer Lösung in Kontakt gebracht wird, wobei ein tritiiertes Ammonium-Salz dieser Substanz entsteht,
c) das Salz aus dieser Lösung abgetrennt wird und
d) in eine auslaugbeständige Verfestigungsmatrix in an sich bekannter Weise inkorporiert wird.

Die Verbindung der ersten Gruppe bilden starre Käfigstrukturen, in denen die kovalent gebundenen Tritiumionen eingelagert und über H-Brücken fixiert werden. Die lipophilen Ketten schirmen die Tritiumionen von externen Angriffen ab.

Die Verbindungen der zweiten Gruppe sind Diamine mit voluminösen lipophilen Alkylresten am Stickstoff. Die Tritiumionen werden an einem der N-Atome kovalent gebunden und durch H-Brückenbildung zum zweiten N-Atom stabilisiert. Vorhandene Alkylreste schirmen die eingelagerten Tritiumionen vor externen Angriffen ab.

Als Bis-N-alkylierte polykondensierte aromatische Diamine können Derivate des N-alkylierten 1,8-Diaminonaphthalins und Derivate des N-alkylierten 4,5-Diaminofluorens verwendet werden.

Als hydrolysierbare Substanz werden Säurehalogenide aus der Gruppe SOCI₂, SO₂C1₂, POCI₃, C20202 oder anorganische Nichtmetall-Halogenide aus der Gruppe PCI₃, PCI₅ verwendet. Im Falle der Verwendung von SOCI₂ oder S0₂C1₂, wobei S0₂ respektive SO₃ entstehen, wird das Tritium enthaltende Hydrolyse-Produkt durch Ausfrieren des S0₂ respektive des SO₃ abgetrennt. Im Falle der Verwendung von PC1₃, PCI₅ oder POCI₃ wird das gasförmige, Tritium enthaltende Hydrolyse-Produkt durch Ausdampfen abgetrennt. In einer vorteilhaften Ausbildung des erfindungsgemäßen Verfahrens wird als bicyclische N-Verbindung ein bicyclisches Diamin der allgemeinen Struktur in welcher x = 2, 3, 4, 5,
y=3,4,5und
z = 3, 4, 5

sein kann, verwendet. Als vorteilhaft brauchbar hat sich die Verbindung 1,6-Diazabicyclo [4.4.4.] tetradecan erwiesen. In einer anderen Ausbildung des erfindungsgemäßen Verfahrens wird als bicyclische N-Verbindung ein bicyclischer Aminopolyether der allgemeinen Struktur in welcher x = 2,3; y = 2,3 und z = 2,3 sein kann und
R' = H, CH₃, CH₂CH₃
R" = H, CH₃, CH₂CH₃
R"' = H, CH₃, CH₂CH₃ bedeutet, verwendet. Als vorteilhaft brauchbar hat

sich auch die Verbindung 1,7-Diaza-4,10,15-trioxabicyclo [5.5.5.] -heptadecan (Cryptand 1.1.1.) erwiesen. In einer weiteren vorteilhaften Ausbildung des erfindungsgemäßen Verfahrens werden als Derivate des N-alkylierten 1,8-Diaminonaphthalins und des N-alkylierten 4,5-Diaminofluorens solche verwendet, welche als Reste R CH₃- oder CH₃CH₂-Gruppen enthalten. Das Inkontaktbringen des Tritium enthaltenden, gasförmigen Hydrolyse-Produktes mit der protonierbaren Substanz kann in einer wäßrigen Lösung erfolgen. Vorteilhafterweise ist die wäßrigen Lösung mit HTO angereichert und wird vor ihrer Anwendung durch Einleiten zu mindest eines Teils des T-enthaltenden, gasförmigen Hydrolyse-Produktes HCI/TCI bis auf pH ≥ 1 angesäuert. Das Inkontaktbringen des Tritium enthaltenden, gasförmigen Hydrolyse-Produktes mit der protonierbaren Substanz kann aber auch in einem organischen Lösungsmittel erfolgen. Dann wird als organisches Lösungsmittel ein solches aus der Gruppe CH-Cl₃, CCI₄, CI₂CH₂, CI₂CH-CHCI₂, Toluol, Xylol, Benzol, Heptan, Dioxan und THF verwendet. Das Abtrennen des tritiierten Ammonium-Salzes aus der Lösung kann durch a) Ausfällen und Abtrennen des Niederschlages, durch b) Auskristallisieren und Abtrennung der Kristalle, durch c) Gefriertrocknung oder durch d) Abdampfen des Lösungsmittels erfolgen und das verbleibende Filtrat aus a) oder die Mutterlauge aus b) oder c) für die Kontaktierungslösung wiederverwendet werden.

Die erfindungsgemäße Wirkung des Verfahrens kann verbessert werden, wenn die Tritiierung der protonierbaren Substanz in mehrmaligen Wiederholungen (Stufen) ausgeführt wird. Zum Ausfällen des tritiierten Ammonium-Salzes werden vorteilhafterweise Fällungsmittel mit Anionen aus der Gruppe Pikrat, Perchlorat, Nitrat, Tetrajodobismutat, Hexafluoroantimonat und Tetrafluoroborat verwendet. Eine verbesserte Wirkung wird hierbei erzielt, wenn der wäßrigen, HTO-haltenden Lösung vor der Fällung des tritiierten Ammonium-Salzes ein mit Wasser mischbares organisches Lösungsmittel aus der Gruppe Methanol, Ethanol, Isopropanol und 1,4-Dioxan zugesetzt wird. Wird das tritiierte Ammonium-Salz durch Abdampfen abgetrennt, dann kann es von Vorteil sein, wenn nur ein Teil des Lösungsmittels abdestilliert wird in einer Menge bis die Sättigungskonzentration des Salzes in der Lösung überschritten ist und das Salz auskristallisiert. Im Falle einer wäßrigen Lösung des tritiierten Ammonium-Salzes kann dann eine Verbesserung der Abtrennung erzielt werden , wenn vor dem Abdestillieren der Teilmenge Wasser ein organisches Lösungsmittel aus der Gruppe Methanol, Ethanol, Isopropanol und 1,4-Dioxan zugesetzt wird.

Als auslaugbeständige Verfestigungsmatrix, in die das tritiierte Ammonium-Salz inkorporiert wird, werden hydraulische Zemente, polymer imprägnierter Zement (PIZ-Zement), makrodefektfreier Zement (MDF-Zement), Bitumen oder polymere Kunststoffe verwendet.

Die für das erfindungsgemäße Verfahren brauchbaren protonierbaren und damit tritiierbaren Substanzen müssen
(1) protonierbar sein, wobei H⁺T⁺ kovalent im Wertstoff gebunden wird;
(2) polyfunktionell sein: Die Polyfunktionalität ermöglicht die Bildung weitergehender, das kovalent gebundene Proton stabilisierender Bindungen, z.B. die Bildung von Wasserstoffbrückenbindungen;
(3) über ein hohes Maß an Starrheit und Inflexibilität verfügen, damit der Austausch wirksam unterdrückt werden kann (die konformative Beweglichkeit muß sehr eingeschränkt sein);
(4) darüber hinaus eine solche Struktur der Gesamtverbindung gewährleisten, daß nukleophile und elektroph;_{!}e Angriffe durch Reaktanden von außen weitgehend ausgeschlossen sind. Um dies zu erreichen, müssen die protonierbaren Substanzen (da protonierte Verbindungen in der Regel sehr schnell austauschen), weitgehend käfigartig aufgebaut sein, so daß das im Hohlraum eingelagerte H+/T+ einem chemischen Zugriff von außen entzogen ist. Dies gelingt durch:
   -- Käfigstrukturen mit starren lipophilen Ketten. Hierdurch wird verhindert, daß austauschfähige hydrophile Spezies in den Käfig eindringen.
   -- Spezielle, nichtcyclische Verbindungen mit voluminösen und lipophilen Resten, die eine Abschirmung des fixierten H₊/T+ ermöglichen.

Bei ihnen ist Tritium als Ammoniumsalz der konformativ schwerbeweglichen Substanz polyfunktionell (d.h. kovalent und in Wasserstoffbrückenbildungen) so zu anderen Brückengliedern im Molekül koordiniert und damit fixiert, daß selbst in Wasser niedrige Austauschraten gemessen werden. Die Salze sind also kinetisch und thermodynamisch stabil.

Zur Fixierung des Tritiums ist es erfindungsgemäß erforderlich, daß das Tritium kationisch vorgelegt und mit der protonierbaren Substanz in Kontakt gebracht wird.

Dabei ist eine Acidität von mindestens 1 M (pH ≥ 1 ) erforderlich. Die Einstellung des pH-Wertes erfolgt durch Ansäuern des angereicherten HTO (z.B. Einleiten von gasförmigem HCI/TCI gleicher spezifischer Aktivität) oder Auflösung von HCl/TCl in organischen Lösungsmitteln.

Für die protonierbaren Substanzen ist es charakteristisch, daß sie polycyclisch sind und die Brücken aus maximal 5 Gliedern bestehen. Sind mehr Glieder vorhanden, steigt die konformative Beweglichkeit und damit das Austauschvermögen, bis schließlich das Reaktionsverhalten normaler protonierter Amine erreicht wird.

Bei der Tritiierung reagiert die Substanz als Lewisbase mit dem kationischen Tritium zu einem Ammoniumsalz, wobei im Falle der bicyclischen Substanz je nach den gewählten Reaktionsbedingungen das Mono- oder Ditritiierungsprodukt erhalten wird. Dies ist in den Gleichungen (1) und (2) zum Ausdruck gebracht.

Während das Monotritiierungsprodukt bei Raumtemperatur entsteht, ist für die Bildung des Ditritiierungsproduktes die Siedehitze notwendig. Die Ditritiierung gestattet eine optimale Nutzung der protonierbaren Substanz.

Das Besondere an den verwendeten Substanzen ist, daß die Tritiumatome so in dem vom starren Gerüst gebildeten Hohlraum untergebracht werden, daß sie in den Wechselwirkungsbereich benachbarter Donatoren gelangen. Mit den Donatoren gehen sie zusätzlich zu der kovalenten N-T-Bindung intramolekulare Wasserstoffbrückenbindungen ein. Nach der Einkapsulierung werden die Tritiumkationen durch die starren lipophilen Ketten abgeschirmt. Der normalerweise schnell ablaufende vollständige Austausch im wäßrigen Medium wird dadurch drastisch herabgesetzt. Es bestehen keine Angriffsmöglichkeiten für elektrophil bzw. nukleophil reagierende Agentien mehr. Man kann dann die tritiierte Substanz direkt in Wasser bzw. Alkalien lösen, ohne daß es, wie Fig.1 zeigt, auch längerfristig zu einem nennenswerten Austausch kommt. Hierbei ist:
At= Tritiumaktivität in der wäßrigen Lösung
Ao= Gesamtanfangsaktivität des Tritiums im Tritiierungsprodukt

Nach einem Jahr liegt die in das als Lösungsmittel verwandte Wasser übergetretene Aktivität deutlich unter 1 %. Das Ergebnis ist eine drastische Erniedrigung der Tendenz zum Austausch von Protonen und zur Neutralisation gemäß: B = protonierbare Substanz.

Der Austauschprozeß gemäß (3) unterscheidet sich von der Neutralisation (4) dadurch, daß im Reaktionsprodukt des Austauschvorganges die Substanz nach wie vor protoniert ist. Nur das Tritium ist ausgetauscht (remobilisiert) worden. Tabelle 1 beschreibt exemplarisch die für die Tritiierungsprodukte des Cryptanden 1.1.1. ermittelten Austauschraten, sowohl in Basen als auch in Säuren.

Auch die Geschwindigkeitskonstanten k_{f} der Neutralisation der protonierten Substanzen sind gegenüber sterisch ungehinaerten Aminen wie z.B. Triethylamin sehr niedrig. Tabelle 2 zeigt k_{f} für ausgewählte Substanzen.

Zur Voranreicherung von HTO in einer wäßrigen Lösung aus einer Kernbrennstoff-Wiederaufarbeitungsanlage dient am besten die Recyclisierung. Höhere Anreicherungsfaktoren können durch folgende Prozesse erzielt werden:
- Chemischer Austauch zwischen Wasserstoff und Wasser
- Wasserrektifikation
- Tieftemperaturrektifikation von Wasserstoff
- Chemische Austauschprozesse unter Nutzung von Isotopeneffekten bei Protonierungsreaktionen

Im so angereicherten wäßrigen HTO liegt aber das Verhältnis H⁺/T⁺ gemäß H₂0 + T ⁺ b H+ + HTO (5) weit auf der Seite des inaktiven Protons. Bei der Fixierung und Abtrennung des Tritiumanteils mit der protonierbaren Substanz werden daher gleichzeitig viele Protonen mitabgetrennt. Dieses grundsätzliche Problem gilt es zu optimieren. Zunächst einmal gilt:

Um die Substanz besser ausnutzen zu können, muß die Abtrennung mehrstufig erfolgen.

Dabei kommt es in jeder Stufe darauf an, die Substanz mit dem kationischen Tritium in Kontakt zu bringen und die erforderliche Acidität einzustellen. Hierbei darf aber keine wäßrige oder sonstwie protonenhaltige Säure angewendet werden, da sonst das H/T-Verhältnis noch mehr zuungunsten des Tritiums verschoben wird. Gasförmiges TCI der vorgegebenen spezifischen Aktivität ist die Verbindung der Wahl.

Aus den angereicherten HTO wird das TCI durch Reaktion von HTO mit anorganischen Nichtmetall-Chloriden bzw. Säurechloriden gewonnen. Geeignete Verbindungen sind
SOCI₂; SO₂C1₂; PCl₃; PCI₅ POCI₃; C₂0₂CI₂

### Reaktionsbeisoiele:

SOCI₂ + H2O→ S0₂ + 2 HCI (6)
PCI₅ + 4 H₂0 -> H₃PO₄ + 5 HCI (7)

HCI läßt sich vom S0₂ durch Ausfrieren trennen. Die in der Phosphorsäure gebundenen aktiven Wasserstoffe lassen sich rückführen, indem die HaP0₄ unter Bildung kondensierter Phosphate entwässert wird.

Die Tritiierung selbst kann entweder im organischen Lösungsmittel oder in wäßrigem Medium gleicher spez. Aktivität durchgeführt werden.

Im ersten Fall, der besonders vorteilhaften Ausbildung des erfindungsgemäßen Verfahrens, wird TCI direkt in eine Lösung der protonierbaren Substanz in einem organischen Lösungsmittel eingeleitet. Das Tritiierungsprodukt fällt in Form des Ammoniumchlorids der Substanz als Niederschlag aus und wird nach üblichen Verfahren abgetrennt. Die Mutterlauge kann nach erneuter Zufuhr von protonierbarer Substanz für die nächsten Schritte eingesetzt werden.

Im zweiten Fall wird das angereicherte HTO mit gasförmigem TCI bis zu der gewünschten Acidität unter Beibehaltung des ursprünglichen Anreicherungsgrades angesäuert. Eine Acidität von mindestens 1 M ist erforderlich. Nach der Tritiierung kann das Produkt durch Fällung, Auskristallisierung, Abdampfung oder Gefriertrocknung isoliert werden. Das Filtrat bzw. die Mutterlauge wird nach Aciditätsneueinstellung wieder eingesetzt.

Bei derartigen Arbeiten in wäßrigem Milieu werden, um eine optimale Ausnutzung der Substanz zu erreichen, pro Stufe nur 90 % der stöchiometrisch notwendigen Menge der Substanz eingesetzt. Wegen der unglücklichen Lage des Gleichgewichts (5) steigt der Bedarf an der Substanz.

Figur 2 beschreibt für den bicyclischen Aminopolyether 1.1.1. die Verhältnisse bei der mehrstufigen Reaktionsführung mit zwischenzeitlicher Neueinstellung der Acidität auf 1 M bzw. 10 Mol. In einem Beispiel wird ein von größeren Aminopolyethern bekannter Isotopieffekt (lE) von 2 berücksichtigt.

Die Kalkulation gilt für 6 m³ HTO-Lösung mit einer Aktivität von 100 kCi (3,7 10¹⁵Bq) Tritium. Bei einer Acidität von 1 M sind darin enthalten
HTO : 3,46 Mol H₂0 : 330000 Mol
T+ : 0,032 Mol H⁺ : 6000 Mol

0,91 % des Tritiums liegen als T₊, der Rest als HTO vor. Ohne Berücksichtigung eines Isotopieeffektes können diese nur zusammen mit 600 Mol H+ unter Einsatz von 3000 Mol der protonierten Substanz (bei Diprotonierung) abgetrennt werden.

Bei einer Voranreicherung um den Faktor 10000 verringert sich das Volumen des HTO auf 60 I mit einer Aktivität von 100 kCi (3,7 10¹5Bq) Tritium. Bei einer Acidität von 1 M sind darin 59,968 Mol H⁺ und 0,032 Mol T⁺ enthalten, so daß 30 Mol der protonierbaren Substanz benötigt werden, um alle kationischen Wasserstoffe zu trennen. Bei 90%iger Zugabe der Substanz benötigt man 27 Mol pro Stufe.

Für die 10 M Lösung liegt der Bedarf bei 66 kg. Aus der Kurve geht hervor, daß bei der höheren Acidität 10 bis 15 Stufen erforderlich werden, während bei der 1 M Lösung fast 100 Stufen notwendig sind. Außerdem macht die Kurve deutlich, daß
1) beim Auftreten eines Isotopieeffektes, was bei der Protonierung der Substanzen beobachtet wird, die Zahl der Stufen ensprechend abnimmt,
2) bei noch höheren Anreicherungen die benötigte Substanzmenge kleiner wird. Allerdings nimmt die radiolytische Belastung der Substanz und des Wassers drastisch zu. Bei einem G-Wert für die Radiolyse von H₂0 von G (_{H2})=0,9 ist die wäßrige HTO-Lösung maximal bis zu einer spezifischen Aktivität von 32 kCi/I radiolytisch stabil. Eine wesentliche Steigerung der Anreicherung über den Faktor 10 000 ist daher ohne Zersetzung des HTO nicht möglich.

Nach der Fixierung ist der nächste Schritt im Verfahren die Isolierung des protonierten Salzes. Die Abtrennung des T enthaltenden Salzes kann durch Fällung, Eindampfen, Kristallisation oder Gefriertrocknung erfolgen.

Die Fällung des Salzes aus der Reaktionslösung wird erreicht mit Hilfe von Verbindungen, deren Anionen jeweils mit der Substanz schwerlösliche Salze bzw. Verbindungen bilden. Insbesondere sind dies Stoffe, die "weiche" Anionen im Sinne des HSAB-Prinzips (= Hard und Soft Acids and Bases; nach R. G. Pearson: J. Am. Chem. Soc. 85 (1963), S.3533 - 3539) enthalten und mit dem "weichen" Ammonium- salz der protonierbaren Substanz schwerlösliche Verbindungen bilden. Diese werden bei Arbeiten in organischer Lösung dieser vor TCI-Einleitung zugesetzt. In wäßriger Lösung werden sie nach der TCI-Einleitung zugesetzt.

Als Fällungssubstanzen kommen Verbindungen in Frage, die z.B. folgende Anionen enthalten:
Pikrat
Perchlorat
Nitrat
Tetraiodobismutat
Hexafluoroantimonat
Tetrafluoroborat.

Beim Arbeiten in wäßrigem HTO kann die Fällungsreaktion sowohl in der wäßrigen Phase als auch nach Zugabe eines organischen Lösungsmittel in der organischen Phase erfolgen. Der entstehende Niederschlag wird auf die übliche Weise von der Lösung abgetrennt und die Lösung für die nächste Protonierung vorbereitet. Im Falle der Zugabe eines organischen Lösungsmittels soll darauf geachtet werden, daß dieses mit Wasser hinreichend mischbar ist.

Die Abtrennung des Tritium enthaltenden Salzes durch Eindampfen der Reaktionslösung ist eine Variante, die Fremdionenzusatz vermeidet. Dabei wird die Lösung nur zum Teil abdestilliert und das Lösungsmittel aufgefangen. Dadurch wird erreicht, daß die Lösung konzentrierter wird und das Salz auskristallisiert. Beim Arbeiten in wäßrigem Medium ist auch hier der Zusatz organischer Lösungsmittel vorteilhaft, da sie die Arbeitstemperatur herabsetzen und Energie sparen helfen.

Die Abtrennung und Trocknung des Salzes erfolgt auf die übliche Weise. Danach werden das Destillat und die Mutterlauge vereinigt und für die nächste Stufe bereitgestellt.

Ein drittes Trennverfahren besteht darin, daß man das Salz durch Gefriertrocknung der Lösung isoliert. Insbesondere beim Arbeiten mit höherer Acidität oder beim Einsatz von sauerstoffreichen Anionen zur Fällung (hier: Perchlorat, Pikrat, Nitrat), wenn gleichzeitig die Notwendigkeit des Aufkonzentrierens besteht, ist diese Verfahrensvariante dem Abdampfen vorzuziehen.

Der letzte Schritt im erfindungsgemäßen Verfahren sieht die Verfestigung des Tritiumfixierungsproduktes vor. Dies geschieht durch Einbinden in geeignete Matrices, die dem Salz die notwendige Form und mechanische Stabilität für die Unterbringung in einer Endlagerungsstätte verleihen.

Bei der Wahl der Matrix ist darauf zu achten, daß diese eine zusätzliche Schutzbarriere für Tritium darstellt. Weiterhin muß sie wirtschaftlichen, sicherheitstechnischen und verfahrenstechnischen Anforderungen gerecht sein.

Geeignete Substanzen für die Konditionierung der Tritiumfixierungsprodukte finden sich in den Gruppen
Portland-Zemente
   PZ 45F; PZ 55 F; EPZ 35 F; PZ 35 F; PZ 351/NW/HS
Puzzolanzemente
   TR 35 L
Tonerdeschmelzzemente
   Polymer imprägnierter Zement (PIZ)
   Makrodefektfreier Zement (MDF-Zement)
Bitumen
Polymere
   Polystyrol
   Polyolefine
   Polyacrylnitril (als Emulsion)

Beim Einsatz der Zemente genügen WasserlZement-Verhältnisse (W/Z) von 0,25 bis 0,5 und Salz/Zement-Verhältnisse (S/Z) von ca. 20%

Bei niedrigem W/Z ist es vorteilhaft, einen Zementverflüssiger zu benutzen, Ein Verflüssiger ist eine oberflächenaktive Substanz, die dem Zementprodukt gute Fließeigenschaften verleiht, ohne die Wirkung des Fixierungsproduktes zu beeinträchtigen. Geeignete Substanzen in dieser Hinsicht sind z.B.:
- Natrium- bzw. Calciumsalze von Kondensationsprodukten des Formaldehyds und der Naphthalinsulfonsäure (Mittelmolekulargewicht) (bis 3 % des Zementgewichtes)
- Kondensationsprodukte des Formaldehyds mit Melamin (3 % des Zementgewichtes ergeben eine Wassereinsparung von 20 - 30 %).
- Calciumsalz des Ligninsulfats (0.2 % des Zementgewichtes ergeben 5 - 10 % Wassereinsparung).

Für die Herstellung der Zementprodukte können auch Zusätze von Füllstoffen verwendet werden. Dafür geeignete Substanzen sind z.B.:
- Sand
- Quarzsand
- Vermiculit
- Natürliche Bentonite (wie z. B. Bentonit M und Bentonit B)

Sie werden als Zementmischung bereitgestellt.

Normal hergestellte Zementprodukte sind porös und bieten der Auslauglösung wenig Widerstand. Für die Herabsetzung der Porosität, d.h. um das Zementprodukt kompakter zu machen, ist ein Zusatz von Hilfsstoffen notwendig. Sie müssen schwerlöslich, hydrophobierend und möglichst quellend sein, um die Poren zu verdichten. Es eignen sich dazu Silane, Silicone, Silicate und Phosphate. Bei der Anwendung des Na₂HP0₄ beispielsweise entsteht durch Reaktion mit dem Zementhydrolyseprodukt Ca(OH)₂ das schwerlösliche Ca₃(P0₄)₂ direkt in den Poren.

3 Ca(OH)₂ + 2 Na₂HPO₄ -> Cas(P0₄)₂ + 2H₂0 + 4 NaOH (9)

Um diesen Effekt zu nutzen, ist die Verwendung von phosphorhaltigen Chloriden zur Herstellung von TClgas besonders günstig. Man vereinigt dann das hydrolytisch entstandene Phosphat mit dem T-haltigen Salz und unterzieht das Gemisch der Zementierung.

Die Konditionierung in Zement geschieht, indem eine auf der Basis des W/Z berechnete Menge Anmachwasser bereitgestellt wird. Das Salz wird in Wasser gelöst oder suspendiert und die Zement-Zuschlag-Mischung in die Lösung zügig eingerührt.

Bei Anwendung von Verflüssigern sind diese vor dem Zementgemisch in die Lösung einzutragen. Auch Verdichtungssubstanzen sind in dem Anmachwasser zu lösen oder zu suspendieren, ehe der Zement eingerührt wird.

Die Bituminierung wird mit trockenem Salz durchgeführt. Das Bitumen wird dabei auf Temperaturen bis 180_{°}C zur Dünnflüssigkeit erhitzt. Dann wird das pulverförmige tritiumhaltige Salz, nach Bedarf mit anderen Füllstoffen vermischt, eingerührt. Das heiße Bitumen ist rasch abgekühlt.

Zur Durchführung der Inkorporierung des Salzes in polymerem Kunststoff wird das Salz in dem geeigneten Lösungsmittel suspendiert, in dem die Polymerisations-Reaktion stattfinden soll.

Für Polystyrol und die Polyolefine sind geeignet:
Benzol; Toluol; Xylol
Pentan; Hexan ; Heptan; Octan
Cumol

Bei Polyacrylnitril eignet sich Wasser in Gegenwart von Detergentien als Lösungsmittel.

In allen Fällen wird nach Zusatz des entsprechenden Katalysators bzw. Initiators und bei Temperaturen um 60°C das Monomere eingeleitet bzw. hinzugefügt. Es muß darauf geachtet werden, daß das Verfestigungsprodukt aus der Reaktionslösung gut isolierbar ist.

Im folgenden wird die Erfindung anhand der Beschreibung einiger Durchführungsbeispiele näher erläutert. Die Erfindung ist jedoch nicht auf diese Beispiele beschränkt.

Zu Herstellung des HCI/TCI-Gases aus dem angereicherten HTO und einem Säurechlorid für die Aciditätseinstellung bedient man sich einer Anordnung gemäß Figur 3.

Man läßt das HTO (1) tropfenweise auf das Säurechlorid (2) einwirken. Der Reaktionskolben (3) ist auf 40 - 60°C temperiert, damit TCI/HCI (4) auch vollständig abgetrieben wird. Durch Zwischenschalten einer Kühlfalle (5) (Kältemischung: gemahlenes Eis und NaCI 3:1) wird dafür gesorgt, daß nicht umgesetztes HTO und andere Verunreinigungen ausgefroren werden. Danach wird das Gas (4) solange in das HTO bzw. organische Lösungsmittel enthaltende Reaktionsgefäß (6) eingeleitet, bis die gewünschte Menge TCI/HCI adsorbiert ist.

### Beispiel 1

### Fixierung des T₊ in bicyclischen Diaminen und Verfestigung in Zement

Angereichertes HTO (spez. Akt. 5,33 x 10¹¹ Bq/Mol) (14,4 Ci/Mol) wird langsam zu auf 50_{°}C erwärmtem, frisch destillierten SOCI₂ zugetropft. Die Reaktionsprodukte werden durch eine Kühlfalle (Kältemischung: gemahlenes Eis und NaCI 3:1) geleitet, in der unreagiertes SOCI₂, HTO sowie das Produkt S0₂ ausgefroren werden.

1 mMoi der Substanz (7) (hier: 200 mg des 1,6 -Diazabicyclo[4.4.4] tetradecan) werden in Toluol (10 ml) gelöst. 2,49 mg (mMol) Natriumpikrat werden in die Lösung suspendiert und das HCI/TCI-Gas solange eingeleitet, bis 100 mg absorbiert sind. Anschließend wird das Gemisch für 2 h auf 60_{°}C erhitzt und das ausfallende NaCI in der Hitze abfiltriert. Beim Erkalten kristallisiert das T enthaltende Saiz aus und wird auf die übliche Weise durch Filtration oder Zentrifugation getrennt. Nach Zufuhr von Substanz kann die Mutterlauge wieder eingesetzt werden.

Das isolierte Salz hat eine spezifische Aktivität von 4,4 x 10¹¹Bq/Mol (11,9 Ci/Mol). Die radiochemische Ausbeute beträgt 23,8 %.

Zur Konditionierung des Fixierungsproduktes werden 310 g Wasser bereitgestellt. 910 g eines Gemisches aus 5 Teilen Traßzement (TR35L) und 1 Teil Vermiculit (perliert) werden vorbereitet. Dann wird mit wenigen KOH das Wasser alkalisch (pH=9) gemacht und 240 mg des Salzes werden eingetragen. Danach werden 2 g (entsprechend 0,15 %) des käuflichen Verflüssigers BV 4 (eines modifizierten Calciumligninsulfats) und das Zementgemisch schnell eingerührt. Anschließend wird der Zementbrei auf 100 ml-Plastikgefäße verteilt und auf einer Rüttelmaschine entlüftet. Die Abbindungsbedingungen entsprechen denen der IAEA-Methode. Die ermittelten Auslaugungen der abgebundenen Zemente sind in allen Auslaugmedien sehr niedrig und liegen nach einem Jahr unter 0,5 %.

### Beispiel 2

### Fixierung durch Ditritiieruna des Cryptanden 1.1.1. und Zementieruna mit Portlandzement

Durch Zutropfen von angereichertem HTO (spez. Akt. 5,33 10¹¹Bq/Mol) (14,4 Ci/Mol) auf PCI₃ wird HCI/TCI gleicher Aktivität erzeugt. In 5 ml des angereicherten HTO wird das HCIITCI-Gas solange eingeleitet, bis 600 mg absorbiert sind. Die erhaltene Säure ist 3 N stark und enthält 0,28 Mol H₂0 und0,0003 Mol HTO bzw. 15 mMol H+ und 7,5µMol T₊. Da nur ca. 0,9 % des Tritiums als T⁺ vorliegen, müssen mindestens 10 Stufen durchschritten werden, um alles Tritium abzutrennen. In jeder Stufe wird die Reaktionslösung durch Einleitung von HCl/TCI-Gas auf 3 N gebracht. 6,8 mMol (1,8 g) des Cryptanden werden in die Lösung gegeben und auf 80_{°}C erhitzt. Nach 2 h wird die Lösung eingedampft und das Destillat wieder eingesetzt. Die spez. Aktivität des Tritiierungsproduktes beträgt 1,33 109 Bq/Mol und die radiochemische Ausbeute ca. 10 %.

Für die Zementierung werden 250 ml H₂0 in einer Glasschale vorbereitet.

300 mg des T enthaltenden Salzes werden in Wasser gelöst. Mit 100 µI einer gesättigten KOH-Lösung wird die Lösung auf pH 9 gebracht. Anschließend werden 30 g eines käuflichen Zementverflüssigers BV 1 (Natriumsalz des Kondensationsproduktes aus Formalhdehyd und Naphthalinsulfonsäure) hinzugefügt und 1000 g eines Gemisches aus PZ 45 F und Bentonit M (10:1) schnell eingerührt. Anschließend wird der Zementbrei in zylindrische Plastikgefäße mit Deckel (Durchmesser und Höhe ca. 5 cm) verteilt (je ca. 200 g), mit dem Spatel geglättet und auf einer Rüttelmaschine entlüftet. Danach werden die Plastikgefäße in einem Wasserbad aufgestellt und mit einer wasserfesten Folie zugedeckt. Die Abbindezeit beträgt 28 Tage.

Die Bestimmung der Auslaugbeständigkeit erfolgt durch Auslaugung nach den Richtlinien der IAEA-Standardmethode mit dem Unterschied, daß als Auslaugmedium zusätzlich gesättigte NaCI-Lösung herangezogen wird. Die Auslaugergebnisse sind in Tabelle 3 zusammengefaßt. Die prozentuale Auslaugung sowohl in H₂0 als auch in NaCI-Lösung sind sehr niedrig und liegen nach einem Jahr weit unter 1 % der eingesetzten Aktivität.

### Beispiel 3

### Fixierung durch Tritüerung des 1.8-Bisldialkylamino)-naphthalins und Verfestigung in Bitumen

Durch Zutropfen von angereichertem HTO (5,33 x 10¹¹Bq/Mol) (14,4 Ci/Mol) in destilliertes PCI₅ wird, wie beschrieben HCI/TCI erzeugt. Das Gas wird in 5 ml CHCI₃ -Lösung, die 208 mg (1 mMol) 1,8-Bis(dimethylamino)naphthalin enthalten, eingeleitet. Insgesamt werden ca. 70 mg aufgenommen. Das Protonierungsprodukt fällt aus und nach 1 h wird abfiltriert. Zur vollständigen Trennung wird die Mutterlauge noch eingedampft. Die spezifische Aktivität beträgt 1,8 x 101¹ Bq/Mol. Die radiochemische Ausbeute beträgt 17,61 %. Bei der Beschreibung der Konditionierung wird das Beispiel der Bituminierung aufgeführt. Dazu werden zuerst 450 g des Bitumens (Typ B85/25, Dichte = 1,015 g/cm³, Flammpunkt = 278_{°}C, Erweichungstemperatur = 84,5_{°}C) bei 180°C geschmolzen und auf vorerwärmte Glasbecher von je 100 ml Fassung verteilt. In jeden Becher werden 200 mg des trockenen und feinpulverisierten T enthaltenden Salzes eingerührt und gut bei 180°C vermischt. Anschließend werden die Becher mit Wasser und dann mit Eis/Wasser Mischung gekühlt.

Die nach dem IAEA-Standard-Test ermittelten Auslaugraten R_{L} in H₂0 und die prozentualen Auslaugungen sind in Tabelle 4 zusammengefaßt. R_{L} ist definiert durch wobei At und Aₒ die Aktivitäten zur Zeit tₙ und tₒ bedeuten. F und V sind die auszulaugende Fläche bzw. das Volumen der Auslauglösung.

Das Ausmaß der Auslagung zeigt, wie fest das H⁺T⁺ fixiert ist. In diesem Salz ist das H⁺/T⁺ kovalent an einem Stickstoffatom gebunden und durch H-Brücken zum zweiten N-Atom fixiert. Das N₊-H...N liegt in der Ebene des aromatischen Ringes. Senkrecht dazu ragen die vier lipophilen und voluminösen Alkylgruppen, wobei sich auf jeder Seite zwei solche Gruppen befinden. Durch diese Struktur wird das fixierte H⁺/T⁺ vor externen Angriffen geschützt.

### Beispiel 4

### Fixierung im Cryptand 1.1.1. und Verfestiauna in Polvmeren

1 mMol (244 mg) des Cryptanden 1.1.1. werden in 10 ml wasserfreiem n-Heptan gelöst. Die Lösung wird in der Kälte gerührt und dabei ein aus dem angereicherten HTO (5,33 x 1011 Bq/Mol) durch Reaktion mit POCI₃ entstandenes HCI/TCI-Gas gleicher spez. Aktivität eingeleitet. Nachdem 100 mg absorbiert worden sind, wird die Lösung auf 60_{°}C erhitzt. Nach 2 h wird das ausgefallene Salz abfiltriert. Die Mutterlauge wird eingeengt und die Salze vereinigt. Das Destillat wird wieder eingesetzt. Das Produkt enthält eine spez. Aktivität von 2,24 x 10¹¹Bq/Mol. Die radiochemische Ausbeute beträgt 24,26 %. In einem Dreihalskolben mit Kühler werden 2 g über Schwefel frisch destilliertes Styrol in 100 ml wasserfreiem unpolarem organischem Lösungsmittel (Benzol) gelöst.

350 ml (1 mMol) des Salzes werden in die Lösung suspendiert und 50 mg Radikalbildner (hier Benzoylperoxid) zugesetzt und 2 h auf 80°C erwärmt. Dann werden 10 ml Methanol zugesetzt, um die Reaktion zu quentchen. Der Feststoff wird abfiltriert und mit je 10 ml Methanol zweimal gewaschen und an der Luft getrocknet. Die nach dem IAEA-Standard-Test für das Polystyrolverfestigungsprodukt ermittelten Auslaugungen sind in den verwendeten Auslaugmedien sehr niedrig und liegen nach einem Jahr unter 1 %. Die Auslaugrate ist 1,8 10-⁵ cm/d nach 30 Wochen (Tabelle 5).

### Beispie! 5

### Fixierung in Cryptand 1.1.1. und Verfestigung in Zement

Durch Zutropfen von HTO (spez. Aktivität 5,33 x 10¹¹Bq/Mol) (14,4 Ci/Mol) in frisch destilliertes PCI₅ wird HCI/TCI gleicher spez. Aktivität erzeugt. Das Gas wird in 5 ml Xylol-Lösung, die 244 mg (1 mMol) Cryptand 1.1.1. enthält, eingeleitet. Es werden insgesamt ca. 70 mg HCI/TCI aufgenommen.

Anschließend wird die Lösung auf 60_{°}C erhitzt. Nach 2 h wird das ausfallende Salz abfiltriert, die Mutterlauge wird eingeengt und die Salze vereinigt. Das Destillat wird wieder eingesetzt. Das Produkt enthält eine spez. Aktivität von 2,69 x 10¹¹Bq/Mol (7,3 Ci/Mol). Die radiochemische Ausbeute beträgt 26,31 %.

7 g der bei der HCI/TCI-Herstellung entstehenden H₃P0₄ werden mit NaOH (2 Äquivalente) neutralisiert und anschließend auf 400 ml mit dest. H₂0 aufgefüllt. 300 mg des T enthaltenden Salzes werden in die Lösung eingetragen und mit 100 µI einer gesättigten NaOH-Lösung auf pH-9 gebracht. Anschließend werden 1000 g Portlandzement PZ 45 F schnell eingerührt und, wie schon in Beispiel 2 beschrieben, behandelt.

Die Auslaugergebnisse, speziell bei erhöhter Temperatur (80_{°}C) zeigen, daß durch die Verdichtungswirkung des Phosphats die bei erhöhter Temperatur bemerkbare Auslaugung der intakten Käfig-Struktur des Salzes zurückgegangen ist (Tabelle 6).

Wahrscheinlich wird die der Verdichtung zugrundeliegende Reaktion, nämlich die Bildung von Ca₃(P0₄)₂ (siehe Gleichung (9)) in der Hitze besonders begünstigt.

### Beispiel 6

### Fixierung durch Tritüerung des 4.5-Bis(diethvlamino)fluorens und Verfestigung in Portland-Zement

Angereichertes HTO (spez. Akt. 5,33¹¹Bq/Mol (14.4 Ci/Mol) wird langsam zu auf 50° C erwärmtem, frisch destilliertem SOCI₂ zugetropft. Die Reaktionsprodukte werden durch eine Kühlfalle (Kältemischung: gemahlenes Eis und NaCl 3:1) geleitet, in der unreagiertes SOCI₂, HTO sowie Produkt S0₂ ausgefroren werden. 1 mMol (ca. 320 mg) des 4,5-Bis(diethylamino)fluorens werden in 10 ml CHCI₃ gelöst und HCI/TCI-Gas solange eingeleitet, bis 100 mg absorbiert sind. Anschließend wird das Gemisch für 2 Stunden auf ca. 50° C erhitzt. Beim Erkalten kristallisiert T-enthaltendes Salz aus und wird auf die übliche Weise durch Filtration oder Zentrifugation getrennt.

Die spez. Aktivität des Tritiierungsproduktes beträgt 4.4 10¹¹Bq/Mol (11.9 Ci/Mol) mit einer radioaktiven Ausbeute von 22.9 %.

300 mg des T enthaltenden Salzes werden in 250 ml Wasser gelöst. Mit ca. 100 µI einer gesättigten KOH-Lösung wird die Lösung auf pH 9 gebracht. Anschließend werden 1000 g Portland-Zement PZ 55F eingerührt und wie in Beispiel 2 beschrieben behandelt.

Die Auslaugbeständigkeit wurde unter Zuhilfenahme der IAEA-Methode bestimmt. Außer destilliertem Wasser wurde auch NaClgₑₛ verwendet. Die Auslaugergebnisse sind in Tabelle 7 zusammengefaßt. Die Auslaugraten sind nach einem Jahr sehr niedrig. Die Werte entsprechen einer prozentualen Auslaugung von < 1 %.

### Bezuaszeichenliste:

Figur 1: Austausch von an den Cryptanden 1.1.1. gebundenem
   T₊ in wäßriger Lösung
   A = Austausch in destilliertem Wasser
   B = Austausch in 0,1 N KOH
Figur 2: Tritiumabtrennung als T+ aus 1 N Säure durch stufenweise Zugabe von protonierbarer Substanz
   C = aus 1 N HCI ohne Berücksichtigung des I.E.
   D = aus 1 N HCI mit Berücksichtigung des I.E. = 2
   E = aus 10 N HCI ohne Berücksichtigung des I.E.
   F = aus 10 N HCI mit Berücksichtigung des LE. = 2
Figur 3: Anordnung zur Herstellung von gasförmigem TCI/HCI aus angereichertem HTO und einem Säurechlorid
   1: angereichertes HTO
   2: Säurechlorid
   3: Reaktionskolben
   4: TCI/HCI-Gas
   5: Kühlfalle mit Kältemischung
   6: Reaktionsgefäß mit HTO oder organischem Lösungsmittel
   7: protonierbare Substanz
   8: Abgas
   9: Thermostat
   10: Sicherheitsventil in der TCI/HCI-Leitung
   11: Magnetrührer
   12: Magnetstäbchen

## Patentansprüche

1. Verfahren zum Verfestigen von Tritium aus HTO-haltigen Flüssigkeiten, bei welchem nach Anreicherung des HTO in der Flüssigkeit diese zumindest zum Teil in ein Tritium enthaltendes Gas überführt wird, dadurch gekennzeichnet, daß
a) die HTO-enthaltende Flüssigkeit mit einer hydrolysierbaren Substanz in Kontakt gebracht wird, wonach eines der beiden Hydrolyse-Produkte, das Tritium enthält, in gasförmigem Zustand anfällt und vom anderen Hydrolyse-Produkt abgetrennt wird,
b) das gasförmige Hydrolyse-Produkt mit einer protonierbaren Substanz aus mindestens einer Verbindung mit starrem Gerüst und mit sterisch schwer zugänglichen N-Atomen aus der Gruppe
bi) bicyclische N-Verbindungen mit maximal 5 Brückenatomen mit und ohne Donatoren,
b₂) Bis-N-alkylierte polykondensierte aromatische Diamine
in einer Lösung in Kontakt gebracht wird, wobei ein tritiiertes Ammonium-Salz dieser Substanz entsteht,
c) das Salz aus dieser Lösung abgetrennt wird und
d) in eine auslaugbeständige Verfestigungsmatrix in an sich bekannter Weise inkorporiert wird.

2. Verfahren nach Anspruch 1, dadurch gekennzeichnet, daß als Bis-N-alkylierte polykondensierte aromatische Diamine Derivate des N-alkylierten 1,8-Diaminoaphthalins und Derivate des N-alkylierten 4,5-Diaminofluorens verwendet werden.

3. Verfahren nach Anspruch 1, dadurch gekennzeichnet, daß als hydrolysierbare Substanz Säurehalogenide oder anorganische Nichtmetall-Halogenide verwendet werden.

4. Verfahren nach Anspruch 3, dadurch gekennzeichnet, daß Säurehalogenide aus der Gruppe SOCI₂. SO₂C1₂, POCI_{3.} C₂0₂CI₂ verwendet werden.

5. Verfahren nach Anspruch 3, dadurch gekennzeichnet, daß anorganische Nichtmetall-Halogenide aus der Gruppe PCI₃, PCI₅ verwendet werden.

6. Verfahren nach Anspruch 1, dadurch gekennzeichnet, daß im Falle der Verwendung von SOCI₂ oder S0₂C1₂, wobei S0₂ respektive SO₃ entstehen, das Tritium enthaltende Hydrolyse-Produkt durch Ausfrieren des S0₂ respektive des SO₃ abgetrennt wird.

7. Verfahren nach Anspruch 1, dadurch gekennzeichnet, daß im Falle der Verwendung von PCI₃, PCI₅ oder P0C1₃ das gasförmige, Tritium enthaltende Hydrolyse-Produkt durch Ausdampfen abgetrennt wird.

8. Verfahren nach Anspruch 1, dadurch gekennzeichnet, daß als bicyclische N-Verbindung ein bicyclisches Diamin der allgemeinen Struktur in welcher x = 2, 3, 4, 5,
y = 3, 4, 5 und
z = 3, 4, 5
sein kann, verwendet wird.

9. Verfahren nach Anspruch 8, dadurch gekennzeichnet, daß 1,6-Diazabicyclo [4.4.4.] tetradecan verwendet wird.

10. Verfahren nach Anspruch 1, dadurch gekennzeichnet, daß als bicyclische N-Verbindung ein bicyclischer Aminopolyether der allgemeinen Struktur in welcher x = 2,3: y = 2,3 und z = 2,3 sein kann und
R' = H, CH₃, CH₂CH₃
R" = H, CH₃, CH₂CH₃
R"' = H, CH₃, CH₂CH₃ bedeutet,verwendet wird.

11. Verfahren nach Anspruch 10, dadurch gekennzeichnet, daß 1,7-Diaza-4,10,15-trioxabicy- clo[5.5.5.] -heptadecan (Cryptand 1.1.1.) verwendet wird.

12. Verfahren nach Anspruch 2, dadurch gekennzeichnet, daß als Derivate des N-alkylierten 1,8-Diaminonaphthalins und des N-alkylierten 4,5-Diaminofluorens solche verwendet werden, welche als Reste R CH₃- oder CH₃CH₂-Gruppen enthalten.

13. Verfahren nach Anspruch 1, dadurch gekennzeichnet, daß das Inkontaktbringen des Tritium enthaltenden, gasförmigen Hydrolyse-Produktes mit der protonierbaren Substanz in einer wäßrigen Lösung erfolgt.

14. Verfahren nach Anspruch 13, dadurch gekennzeichnet, daß die wäßrige Lösung mit HTO angereichert ist und vor ihrer Anwendung durch Einleiten zumindest eines Teils des T enthaltenden, gasförmigen Hydrolyse-Produktes HCI/TCI bis auf pH≥ 1 angesäuert wird.

15. Verfahren nach Anspruch 1, dadurch gekennzeichnet, daß das Inkontaktbringen des Tritium enthaltenden, gasförmigen Hydrolyse-Produktes mit der protonierbaren Substanz in einem organischen Lösungsmittel erfolgt.

16. Verfahren nach Anspruch 15, dadurch gekennzeichnet, daß als organisches Lösungsmittel ein solches aus der Gruppe CHCI₃, CC1₄, CI₂CH_{2,} CI₂CH-CHCI₂, Toluol, Xylol, Benzol, Heptan, Dioxan und THF verwendet wird.

17. Verfahren nach Anspruch 1, dadurch gekennzeichnet, daß das Abtrennen des tritiierten Ammonium-Salzes aus der Lösung durch a) Ausfällen und Abtrennen des Niederschlages, durch b) Auskristallisieren und Abtrennung der Kristalle,durch c) Gefriertrocknung oder durch d) Abdampfen des Lösungsmittels erfolgt und das verbleibende Filtrat aus a) oder die Mutterlauge aus b) oder c) für die Kontaktierungslösung wiederverwendet wird.

8. Verfahren nach Anspruch 13, dadurch gekennzeichnet, daß die Tritiierung der protonierbaren Substanz in mehrmaligen Wiederholungen (Stufen) ausgeführt wird.

19. Verfahren nach Anspruch 17, dadurch gekennzeichnet, daß zum Ausfällen des tritiierten Ammoniumsalzes Fällungsmittel mit Anionen aus der Gruppe Pikrat, Perchlorat, Nitrat, Tetrajodobismutat, Hexafluoroantimonat und Tetrafluoroborat verwendet werden.

20. Verfahren nach Anspruch 19, dadurch gekennzeichnet, daß der wäßrigen, HTO enthaltenden Lösung vor der Fällung des tritiierten Ammoniumsalzes ein mit Wasser mischbares organisches Lösungsmittel aus der Gruppe Methanol, Ethanol, Isopropanol und 1,4-Dioxan zugesetzt wird.

21. Verfahren nach Anspruch 1, dadurch gekennzeichnet, daß zum Abtrennen des tritiierten Ammoniumsalzes durch Abdampfen nur ein Teil des Lösungsmittels abdestilliert wird in einer Menge bis die Sättigungskonzentration des Salzes in der Lösung überschritten ist und das Salz auskristallisiert.

22. Verfahren nach Anspruch 21, dadurch gekennzeichnet, daß im Falle einer wäßrigen Lösung des tritiierten Ammoniumsalzes dieser vor dem Abdestillieren der Teilmenge Wasser ein organisches Lösungsmittel aus der Gruppe Methanol, Ethanol, Isopropanol und 1,4-Dioxan zugesetzt wird.

23. Verfahren nach Anspruch 1, dadurch gekennzeichnet, daß als auslaugbeständige Verfestigungsmatrix, in die das tritiierte Ammoniumsalze inkorporiert wird, hydraulische Zemente, polymer imprägnierter Zement (PIZ-Zement), makrodefektfreier Zement (MDF-Zement), Bitumen oder polymere Kunststoffe verwendet werden.

## Claims

1. Process for solidifying tritium from HTO-containing liquids, wherein, after enrichment of the HTO in the liquid, the latter is, at least in part, converted into a gas containing tritium, characterised in that
a) the HTO-containing liquid is brought into contact with a hydrolysable substance, whereupon one of the two hydrolysis products, which contains tritium, occurs in its gaseous state and is separated from the other hydrolysis product;
b) the gaseous hydrolysis product is brought into contact with a protonatable substance, which is formed from at least one compound having a rigid structure, and with sterically difficultly accesible N-atoms from the group
bᵢ) bicyclic N-compounds having a maximum of 5 bridging atoms with and without donors;
b₂) bis-N-alkylated, polycondensed, aromatic diamines; in a solution, whereby a tritiated ammonium salt of this substance is produced;
c) the salt is separated from this solution and
d) is incorporated in a leaching-resistant solidifying matrix in a manner known per se.

2. Process according to claim 1, characterised in that derivatives on N-alkylated 1,8-diaminonaphtha- lene and derivatives of N-alkylated 4,5-diaminofluorene are used as the bis-N-alkylated, polycondensed, aromatic diamines.

3. Process according to claim 1, characterised in that acid halides or inorganic non-metallic halides are used as the hydrolysable substance.

4. Process according to claim 3, characterised in that acid halides from the group SOCI₂, S0₂C1₂, POCI_{3,} C₂0₂CI₂ are used.

5. Process according to claim 3, characterised in that inorganic non-metallic halides from the group PCIs, PCls are used.

6. Process according to claim 1, characterised in that, in the case where SOCI₂ or S0₂CI₂ is used to produce S0₂ or SO₃ respectively, the hydrolysis product containing tritium is separated by freezing out the S0₂ or SO₃ respectively.

7. Process according to claim 1, characterised in that, in the case where PCiₛ, PCls or POCI₃ is used, the gaseous hydrolysis product containing tritium is separated by evaporation.

8. Process according to claim 1, characterised in that a bicylic diamine of the general structure wherein x may be 2, 3, 4 or 5;
y may be 3, 4 or 5; and
z may be 3, 4 or 5,
is used as the bicyclic N-compound.

9. Process according to claim 8, characterised in that 1,6-diazabicyclo [4.4.4.] tetradecane is used.

10. Process according to claim 1, characterised in that a bicyclic aminopolyether of the general structure wherein x may be 2 or 3; y may be 2 or 3; and z may be 2 or 3; and
wherein R' = H_{;} CH₃ or CH₂CH₃;
R" = H, CH₃ or CH₂CH₃; and
R'" = H, CH₃ or CH₂CH₃;
is used as the bicyclic N-compound.

11. Process according to claim 10, characterised in that 1,7-diaza-4,10,15-trioxabicyclo [5.5.5.]-hepta- decane (Cryptand 1.1.1.) is used.

12. Process according to claim 2, characterised in that such derivatives of N-alkylated 1,8-diaminon- aphthalene and N-alkylated 4,5-diaminofluorene are used, which contain CH₃ or CH₃CH₂ groups as the radicals R.

13. Process according to claim 1, characterised in that the gaseous hydrolysis product containing tritium is brought into contact with the protonatable substance in an aqueous solution.

14. Process according to claim 13, characterised in that the aqueous solution is enriched with HTO and, prior to its application, is acidified up to a pH of ≥ 1 by the introduction of at least a portion of the gaseous hydrolysis product HCI/TCI containing T.

15. Process according to claim 1, characterised in that the gaseous hydrolysis product containing tritium is brought into contact with the protonatable substance in an organic solvent.

16. Process according to claim 15, characterised in that such an organic solvent is used from the group CHCI₃, CCI₄, CI₂CH₂, CI₂CH-CHCI₂, toluene, xylene, benzene, heptane, dioxane and THF.

17. Process according to claim 1, characterised in that the tritiated ammonium salt is separated from the solution by a) precipitation and separation of the precipitate, by b) crystallising out and separating the crystals, by c) freeze-drying or by d) evaporating the solvent, and the remaining filtrate from a) or the mother liquor from b) or c) is reused for the contacting solution.

18. Process according to claim 13, characterised in that the tritiation of the protonatable substance is effected in several repeat operations (stages).

19. Process according to claim 17, characterised in that precipitants having anions from the group picrate, perchlorate, nitrate, tetraiodobismuthate, hexafluoroantimonate and tetrafluoroborate are used to precipitate the tritiated ammonium salt.

20. Process according to claim 19, characterised in that an organic solvent, which is miscible with water, from the group methanol, ethanol, isopropanol and 1,4-dioxane is added to the aqueous solution containing HTO prior to precipitation of the tritiated ammonium salt.

21. Process according to claim 1, characterised in that, to separate the tritiated ammonium salt by evaporation, only a portion of the solvent is distilled off in such a quantity until the saturation concentration of the salt in the solution is exceeded and the salt is crystallised out.

22. Process according to claim 21, characterised in that, in the case of an aqueous solution of the tritiated ammonium salt, an organic solvent from the group methanol, ethanol, isopropanol and 1,4-dioxane is added to said solution prior to the partial quantity of water being distilled off.

23. Process according to claim 1, characterised in that hydraulic cements, polymer-impreganted cement (PIZ-cement), macrodefect-free cement (MDF-cement), bitumen or polymer plastics materials are used as the leaching-resistant solidifying matrix, in which the tritiated ammonium salt is incorporated.

## Revendications

1. Procédé de solidification du tritium à partir de fluides contenant de l'eau tritiée (HTO) dans lequel après enrichissement de HTO dans le liquide, celui-ci est amené au moins en partie dans un gaz contenant du tritium caractérisé en ce que:
a) le liquide contenant HTO est amené en contact avec une substance hydrolysable, après quoi un des deux produits d'hydrolyse qui contient le tritium se trouve à l'état gazeux et est séparé de l'autre produit d'hydrolyse,
b) le produit d'hydrolyse gazeux est amené en contact dans une solution avec une substance protonable choisie parmi au moins un composé ayant un squelette rigide et des atomes d'azote difficilement accessibles pour des raisons stériques choisis dans le groupe,
bi) des composés azotés bicycliques ayant au maximum 5 atomes dans le pont avec ou sans donneurs
b₂) des diamines aromatiques polycondensés bis-N-alcoylées,
pour lesquelles un sel d'ammonium, tritié de cette substance se produit,
c) le sel est séparé de la solution,
d) le sel est incorporé dans une matrice de solidification stable au lessivage d'une manière connue en soi.

2. Procédé selon la revendication 1, caractérisé en ce que comme diamine aromatique polycondensée bis-N-alcoylée des dérivés N-alcoylés du 1,8-diaminonaphtalène et des dérivés N-alcoylés du 4,5-diaminofluorène sont utilisés.

3. Procédé selon la revendication 1, caractérisé en ce que comme substance hydrolysable, un halogénure d'acide ou un halogénure non métallique minéral est utilisé.

4. Procédé selon la revendication 3, caractérisé en ce que des halogénures d'acide choisis dans le groupe constitué par SOCI₂, S0₂CI₂, POCI₃ et C₂0₂C1₂, sont utilisés.

5. Procédé selon la revendication 3, caractérisé en ce que des halogénures non-métalliques minéraux choisis dans le groupe de PCI₃ et de PC1₅ sont utilisés.

6. Procédé selon la revendication 2, caractérisé en ce que dans le cas de l'utilisation de SOCI₂ ou de S0₂CI₂ - pour lesquels S0₂ ou respectivement SO₃ se produisent - le produit d'hydrolyse qui contient le tritium est séparé par congélation du S0₂ ou respectivement du SOs.

7. Procédé selon la revendication 1, caractérisé en ce que dans le cas de l'utilisation de PCI₃, PC1₅ ou POCI₃, le produit d'hydrolyse contenant du tritium, sous forme gazeuse, est séparé par évaporation.

8. Procédé selon la revendication 1, caractérisé en ce que comme composé bicyclique azoté, une diamine bicyclique de structure générale dans laquelle x peut être 2, 3, 4 ou 5
y peut être 3, 4, 5
et z peut être 3, 4, 5
est utilisée.

9. Procédé selon la revendication 8, caractérisé en ce que l'on utilise le 1,6-diazabicyclo[4.4.4.]tétradécane.

10. Procédé selon la revendication 1, caractérisé en ce que comme composé bicyclique azoté un amino- polyéther de structure générale: dans laquelle x peut être 2, 3
y peut être 2, 3
et z peut être 2, 3
et R' représente H, CH_{3,} CHsCHs
R" représente H, CH₃, CH₂CH₃
et R'" représente H, CH₃ et CH₂CHs est utilisé.

11. Procédé selon la revendication 10, caractérisé en ce que l'on utilise le 1,7-diaza-4,10,15-trioxabicy- lo[5.5.5.]heptadécane ou cryptand 1.1.1.

12. Procédé selon la revendication 2, caractérisé en ce que comme dérivés du 1,8-diaminonaphtalène N-alcoylé et du 4,5 diaminofluorène N-alcoylé: on utilise ceux qui contiennent comme reste R des groupes CH₃ ou CH₃CH₂.

13. Procédé selon la revendication 1, caractérisé en ce que la mise en contact du produit d'hydrolyse gazeux, contenant le tritium avec la substance protonable, s'effectue dans une solution aqueuse.

14. Procédé selon la revendication 13, caractérisé en ce que la solution aqueuse est enrichie en HTO et préalablement à son utilisation est acidifiée jusqu'à pH ≥ 1 par introduction d'au moins une partie du produit d'hydrolyse gazeux CIH/CIT contenant le tritium.

15. Procédé selon la revendication 1, caractérisé en ce que la mise en contact du produit d'hydrolyse gazeux contenant le tritium avec la substance protonable s'effectue dans un solvant organique.

16. Procédé selon la revendication 15, caractérisé en ce que comme solvant organique, on utilise un solvant choisi dans le groupe formé de CHCI₃, CCI₄, CI₂CH₂, CI2CH-CHCI2, toluène, xylène, benzène, dioxane, heptane et THF.

17. Procédé selon la revendication 1, caractérisé en ce que la séparation du sel d'ammonium tritié de la solution s'effectue:
par a) précipitation et séparation du précipité,
par b) séparation par cristallisation et séparation des cristaux,
par c) séchage par congélation ou
par d) évaporation du solvant
et le filtrat résiduel provenant de a) ou des eauxmères provenant de b) ou de c)
est utilisé à nouveau pour la mise en contact.

18. Procédé selon la revendication 13, caractérisé en ce que tritiation de la substance protonable est effectuée dans des répétitions (étapes) multiples.

19. Procédé selon la revendication 17, caractérisé en ce que pour la précipitation du sel d'ammonium tritié, des agents de précipitation ayant des anions choisis dans le groupe constitué par les picrates, les perchlorates, les nitrates, les tétraiodobismuthates, les hexafluoroantimonates et les tétrafluoroborates sont utilisés.

20. Procédé selon la revendication 19, caractérisé en ce que l'on ajoute à la solution aqueuse contenant HTO avant la précipitation du sel d'ammonium quaternaire tritié, un solvant organique miscible à l'eau choisi dans le groupe formé par le méthanol, l'éthanol, l'isopropanol et le 1,4-dioxane.

21. Procédé selon la revendication 1, caractérisé en ce que pour la séparation du sel d'ammonium tritié par évaporation seulement une partie du solvant est éliminée par distillation en une quantité allant jusqu'à ce que la concentration de saturation du sel dans la solution soit dépassée et que le sel précipité par cristallisation.

22. Procédé selon la revendication 21, caractérisé en ce que dans le cas d'une solution aqueuse du sel d'ammonium tritié, celui-ci est additionné avant la séparation par distillation de la quantité partielle d'eau, d'un solvant organique choisi dans le groupe formé de l'éthanol, de l'isopropanol et du 1,4-dioxane.

23. Procédé selon la revendication 1, caractérisé en ce que en tant que matrice de solidification résistante au lessivage - dans laquelle le sel d'ammonium tritié est incorporé - des ciments hydrauliques des ciments imprégnés de polymère (ciment PIZ), des ciments dépourvus de grands défauts (ciments MDF), du bitume, ou des matières plastiques polymérisées, sont utilisées.
